# EUROPÄISCHE PATENTSCHRIFT

(11) **EP 0 514 631 B1**
(45) Veröffentlichungstag und Bekanntmachung des Hinweises auf die Patenterteilung: **21.06.1995**
(21) Anmeldenummer: 92103825.3
(22) Anmeldetag: 06.03.1992
(51) Int. Cl.: B41M 5/00

(54) **Mehrschichtiges Bildempfangsmaterial für thermische Farbstoffübertragungsverfahren und Verfahren zu seiner Herstellung**
Thermal transfer multilayered image receiving sheet and production process therefor
Matériau récepteur multicouche pour le transfert thermique et son procédé de fabrication

(30) Priorität: 24.05.1991 DE 4116994
(43) Veröffentlichungstag der Anmeldung: 25.11.1992
(73) Patentinhaber: Felix Schoeller jr. Papierfabrik GmbH & Co. KG, D-49086 Osnabrück (DE)
(72) Erfinder: Anthonsen, Reiner, Dipl.-Ing. (FH), W-4550 Bramsche 1 (DE); Sack, Wieland, Dr. Dipl.-Phys., W-4516 Bissendorf 2 (DE); Becker, Dieter, Dr. Dipl.-Chem., W-4504 Georgsmarienhütte (DE); Graumann, Jürgen, Dipl.-Ing. (FH), W-4512 Wallenhorst (DE); Hesse, Manuela, W-4500 Osnabrück (DE)
(74) Vertreter: Minderop, Ralph H., Dr. rer. nat.

(56) Entgegenhaltungen:
- DATABASE PAPERCHEM,N 58-09248, Institute of Paper &JP-A-87173295(NISSHIN BOSEKI)30-07-1987

## Beschreibung

Die Erfindung betrifft ein Bildempfangsmaterial für thermische Farbstoffübertragungsverfahren mit einer Zwischenschicht und einer Farbempfangsschicht und ein Verfahren zu seiner Herstellung.

Thermische Farbstoffübertragungssysteme (Dye Diffusion Thermal Transfer - D2T2) erzeugen auf elektronischem Weg Bilder von Vorlagen. Dabei werden die Vorlagen in die Grundfarben Cyan, Magenta und Gelb und gegebenenfalls in Schwarz zerlegt und diese in elektrische Impulse umgewandelt. Diese Impulse werden zu einem Thermodrucker weitergeleitet und dort im Druckkopf in Wärme umgesetzt.

Das Bildempfangsmaterial durchläuft im Kontakt mit einem Farb-Donorelement den Thermodrucker. Im Druckkopf wird entsprechend den Impulsvorgaben die Rückseite eines Farb-Donorelements aufgeheizt und ein Farbstoff freigesetzt, der in die Empfangsschicht des Bildempfangsmaterials diffundiert bzw. sublimiert. Dieser Prozeß wird nacheinander für alle Farben durchlaufen und ergibt dann das fertige Bild.

Es ist aus der JP-OS 60-236794 bekannt, Trägermaterialien aus Papier mit thermoplastischen, hochmolekularen Materialien zu beschichten, bevor die Bildempfangsschicht aufgetragen wird. Diese hochmolekularen Thermoplaste können Polyolefine, Polystyrol, Polyvinylidenchlorid, Polyethylen-terephthalat, Polymethylmethacrylat oder Ionomerharz sein. Durch diese Zwischenschicht aus Thermoplasten soll die Unebenheit der Papieroberfläche egalisiert werden.

Auch die US 4,774,224 beschreibt ein Bildempfangsmaterial für thermische Farbstoffübertragung mit einem Papierträger, der mit einer thermoplastischen Zwischenschicht versehen ist, die vorzugsweise aus Polyolefin besteht. Gemäß dieser Patentschrift soll die Oberflächenrauhigkeit der Zwischenschicht auf <0,2 »m (7,5 Ra »inch) begrenzt werden.

Die EP 407 613 beschreibt ein Bildempfangsmaterial mit ebenfalls thermoplastischen Zwischenschichten. Die Thermoplaste sind vorzugsweise Polyolefine, Polyvinylchlorid, Polystyrol, Polyethylenterephthalat, Polymethacrylat oder Polycarbonat. Die Oberflächenrauhigkeit der Zwischenschicht liegt in dieser Patentschrift zwischen 0,2 und 4,0 »m.

Alle drei Patentanmeldungen beschreiben Bildempfangsmaterialien für die thermische Farbstoffübertragung, die zwischen dem Papierträgermaterial und der Bildempfangsschicht eine thermoplastische Zwischenschicht aufweisen. Durch die thermoplastische Zwischenschicht soll die Qualität des übertragenen Bildes verbessert werden.

Die Bildempfangsmaterialien dieser drei oben genannten Veröffentlichungen weisen jedoch einen deutlichen Mangel des fertigen Bildes hinsichtlich seiner Wärme- und Alterungsbeständigkeit auf. Die Bildschärfe verringert sich mehr und mehr, Linien verbreitern sich und fransen aus. Texte können bis zur Unleserlichkeit verlaufen.

Die Alterungs- und auch die Wärmebeständigkeit von Bildmaterialien sind jedoch wichtige Kriterien für ihren Einsatz bzw. für ihre Verwendungsfähigkeit.

Es ist deshalb Aufgabe dieser Erfindung, ein Bildempfangsmaterial für thermische Farbstoffübertragungsverfahren zur Verfügung zu stellen, das Bilder hoher Farbdichte ermöglicht, die altungs- und wärmebeständig sind, ihre gute Bildqualität also weitestgehend beibehalten.

Gelöst wird diese Aufgabe durch ein Bildempfangsmaterial mit einer Zwischenschicht aus vernetztem Material und einer darauf befindlichen Bildempfangsschicht aus unvernetztem Material, wobei beide Schichten aus Beschichtungsmassen erzeugt werden, die frei von organischen Lösungsmitteln sind.

Es war überraschend, daß durch die Kombination dieser beiden Schichten eine hohe Farbdichte und eine ausgezeichnete Wärme- und Alterungsbeständigkeit des Bildes erzielt werden konnte, denn die guten Ergebnisse ließen sich weder durch zwei nicht vernetzte Schichten, noch durch zwei vernetzte Schichten erreichen.

Die für die Zwischenschicht verwendeten Materialien sind Lacke aus Monomeren, Oligomeren oder Prepolymeren, meist jedoch aus Gemischen dieser Gruppen. Dabei dienen vor allem die Monomere als Verdünnungsmittel im Lack. Auf Monomere kann vorteilhaft verzichtet werden, wenn die Beschichtungsmassen bei erhöhter Temperatur, vorzugsweise 30°C bis 60°C, verarbeitet werden.

Die Monomere, Oligomere und Prepolymere enthalten als Acryl, Methacryl-, Allyl- oder Vinylverbindungen Kohlenstoff-Doppelbindungen (>c=c<). Sie können zusätzlich Hydroxyl-, Carboxyl- und andere polare Gruppen enthalten, z. B. zur Verbesserung der Haftung der Bildempfangsschicht.

Vorzugsweise sollen die vernetzbaren Verbindungen zu mehr als 50 Gew.-% aus Acrylsäure- und/oder Methacrylsäureestern bestehen.

Vorteilhaft lassen sich die Lacke (vor der Vernetzung) mit Weißpigmenten, wie Carbonate, Oxide, Sulfate oder Sulfite der Elemente Calcium, Magnesium, Barium, Strontium, Zink oder Titan füllen. Wegen seines hohen Brechnungsindex hat sich Titandioxid besonders bewährt. Es wurden Lacke erfolgreich verarbeitet, die bis zu 70 Gew.-% Titandioxid enthielten. Dadurch ergibt der Bilduntergrund eine hohe Lichtreflexion und läßt die Bilder brillanter erscheinen.

Zusätzlich können die Lacke noch bis zu 20 Gew.-% an Hilfsmitteln, wie nichtvernetzbare Harze, optische Aufheller, Mattierungsmittel, Farbstoffe und Photoinitiatoren enthalten.

Nach dem Auftragen des Lackes auf das Trägermaterial wird er durch energiereiche Strahlung vernetzt. Diese Strahlung kann eine Elektronenbestrahlung sein oder eine UV-Strahlung. Beim Einsatz von UV-Lampen müssen dem Lack Photoinitiatoren zugesetzt werden zur Bildung von Radikalen, die die Vernetzungsreaktion in Gang setzen.

Der Lack kann mit üblichen Auftragsaggregaten wie Schaber- oder Spaltdosiersysteme, Rasterwalzen oder Mehrwalzen-Systeme auf das Trägermaterial aufgestrichen werden.

Zur Erzeugung besonders brillanter Bilder wird der Lack in Kontakt mit hochglänzenden Metalloberflächen, bzw. Hochglanzzylindern, durch Bestrahlung mit energiereichen Elektronen vernetzt. Dabei erfolgt die Bestrahlung mit den beschleunigten Elektronen von der Rückseite, d.h. von der nicht beschichteten Seite des Trägermaterials her. Die Elektronen müssen derart beschleunigt werden, daß ihre Eindringtiefe die Dicke des Trägermaterials plus Lackschicht übertrifft. Beschrieben ist diese Technik in der DE 30 22 709.

Zur besseren Planlage oder Dimensionsstabilität kann das Trägermaterial auch beidseitig lackiert oder mit Thermoplasten wie Polyolefinen ein- oder beidseitig vorbeschichtet werden.

Eine thermoplastische Schicht, die die Funktion einer Sperrschicht unter der Zwischenschicht aus vernetztem Lack hat, verhindert das Eindringen (Wegschlagen) des aufgetragenen Lackes in das Papierinnere und erspart Lackmaterial.

Für die Bildempfangsschicht können alle geeigneten Materialien eingesetzt werden, wie sie aus der Literatur bekannt sind. Das fertige Bild wird durch die Zwischenschicht alterungs- und wärmebeständig. Die Beschichtungsmasse soll jedoch frei von organischen Lösungsmitteln sein.

Um eine gute Haftung der Bildempfangsschicht auf der vernetzten Zwischenschicht zu gewährleisten, haben sich Vorbehandlungen wie beispielsweise eine Corona-Entladung bewährt.

Die folgenden Beispiele sollen die Erfindung verdeutlichen, aber nicht eingrenzen:

### Beispiel 1:

Ein mit Alkylketendimer neutral geleimtes Papier von 175 g/m² Flächengewicht wurde einseitig mit 25 ± 2 g/m² nach folgenden Lackrezepturen (Beschichtungsmasse) mit einem Mehrwalzenauftragssystem beschichtet bei einer Maschinengeschwindigkeit von 60 m/min. Vor der Beschichtung erfolgte eine Corona-Vorbehandlung der Papieroberfläche.

Das beschichtete Papier wurde mittels beschleunigter Elektronen bei einer Energiedosis von 40 kJ/kg Beschichtungsmasse bestrahlt. Die Aushärtung erfolgte in einer Scanner-Anlage von maximal 180 kV und 100 mA Elektronenstrom unter Stickstoff als Inertgas. Der sich anschließende Auftrag der Bildempfangsschicht wird später beschrieben.

Die ausgehärteten Zwischenschichten haben die folgende Zusammensetzung: (alle Angaben in Gew.-%).

| | 1a | 1b | 1c |
|---|---|---|---|
| Epoxyacrylat 1 | | | 20 |
| fettsäuremodifiziertes Epoxyacrylat 2 | | | 10 |
| Polyesteracrylat 3 | | 60 | |
| Oligotriacrylat 4 | | 20 | |
| Pentaerythritoltriacrylat | 10 | | |
| Trimethylolpropantriethoxytriacrylat | 25 | | 25 |
| Tetraethylenglykoldiacrylat | 10 | | |
| Hexandioldiacrylat | | 20 | 10 |
| Hydroxyethylacrylat | 15 | | |
| Titandioxid (Rutil) | 40 | | |
| Titandioxid (Anatas) | | | 35 |

- Epoxyacrylat 1 =: Derakane XD 8008.04 von Dow Chemical
2 Doppelbindungen im Molekül 6000 Pas Viskosität bei 25° C
- fettsäuremodifiziertes Epoxyacrylat 2 =: Derakane XD 9127 von Dow Chemical
2 Doppelbindungen im Molekül 1900 Pas Viskosität bei 25° C
- Polyesteracrylat 3 =: Ebecryl 810 von UCB-Chemie
4 Doppelbindungen im Molekül MG ≈ 1000
- Oligotriacrylat 4 =: OTA 480 von UCB-Chemie
3 Doppelbindungen im Molekül MG ≈ 480

### Beispiel 2:

Ein mit Stearinsäure, Alkylketendimer und epoxidiertem Fettsäureamid geleimtes Papier von 135 g/m² Flächengewicht wurde beidseitig mit Polyethylen (Vorderseite 20 g/m², Rückseite 25 g/m²) im Schmelzextrusionsverfahren beschichtet und nach einer Corona-Vorbehandlung auf der Vorderseite mit 20 ± 2 g/m² nach folgenden Lackrezepturen unter den Bedingungen wie in Beispiel 1 beschichtet.

Das beschichtete Papier wurde mit der Schichtseite gegen einen mit Wasser gekühlten Hochglanzzylinder gedrückt und von der Papierrückseite her mittels beschleunigter Elektronen bei einer Energiedosis von 35 kJ/kg Beschichtungsmasse in der Anlage und unter dem Inertgas, wie in Beispiel 1, bestrahlt.

Der sich anschließende Auftrag der Bildempfangsschicht wird später beschrieben.

Die ausgehärteten Zwischenschichten haben die folgende Zusammensetzung: (alle Angaben in Gew.-%).

| | 2a | 2b | 2c |
|---|---|---|---|
| Bisphenol-A-Derivat-Acrylat 5 | 15 | | |
| alifatisches Urethanacrylat 6 | | 50 | |
| Polyesteracrylat 3 | 30 | | |
| Pentaerythritoltriacrylat | | 15 | 10 |
| Trimethylolpropantetraethylenoxidtriacrylat | | 25 | 25 |
| N-Vinylpyrrolidon | | 10 | 10 |
| acryliertes Sojabohnenöl 7 | 10 | | |
| Allylglycidyläther | 5 | | |
| Glycerylpropoxytriacrylat | 15 | | 15 |
| Titandioxid Rutil | 25 | | 40 |

- Bisphenol-A-Derivat-Acrylat 5 =: Ebecryl 150 von UCB-Chemie
2 Doppelbindungen im Molekül 1000 Pas Viskosität bei 25° C
- alifatisches Urethanacrylat 6 =: Ebecryl 230 von UCB-Chemie
2 Doppelbindungen im Molekül MG ≈ 5000
- acryliertes Sojabohnenöl 7 =: Synocure 3110 von Cray Valley
1 Doppelbindung/500 Äquivalentgewicht

### Vergleichsbeispiel V1

Das Rohpapier aus Beispiel 2 wurde beidseitig mit Polyethylen extrusionsbeschichtet.
Die Rückseite wurde mit 28 g/m² einer

| | | | |
|---|---|---|---|
| Mischung aus | 35 Gew.-% HDPE, | g = 0,959 g/cm³, | MFI = 8 |
| | 28 Gew.-% HDPE, | g = 0,950 g/cm³, | MFI = 7 |
| | 20 Gew.-% LDPE, | g = 0,934 g/cm³, | MFI = 3 |
| | 17 Gew.-% LDPE, | g = 0,915 g/cm³, | MFI = 8 |

beschichtet.

Die Vorderseite wurde mit 22 g/m² einer Mischung

| | | | |
|---|---|---|---|
| aus | 42 Gew.-% HDPE, | g = 0,959 g/cm³, | MFI = 8 |
| | 10 Gew.-% LDPE, | g = 0,934 g/cm³, | MFI = 3 |
| | 10,3 Gew.-% DPE, | g = 0,915 g/cm³, | MFI = 8 |
| | 16,7 Gew.-% LDPE, | g = 0,924 g/cm³, | MFI = 4,5 |
| | 21 Gew.-% Titandioxid-Masterbatch mit 50 Gew.-% TiO₂ | | |

beschichtet.

Der sich anschließende Auftrag der Bildempfangsschicht wird später beschrieben.

### Vergleichsbeispiel V2:

Das Rohpapier aus Beispiel 1 wurde mit den Rezepturen der Beispiele 1c (= V2a) und 2b (= V2b) jeweils zweifach beschichtet, wobei die erste Schicht als Zwischenschicht und die zweite Schicht als Bildempfangsschicht diente.

Die Maschinenbedingungen entsprachen denen aus Beispiel 1. Die Auftragsgewichte betrugen pro Schicht 18 - 20 g/m². Vor jeder Beschichtung erfolgte eine Corona-Vorbehandlung.

### Vergleichsbeispiel V3:

Zum Vergleich wurde ein auf dem Markt verfügbares Bildempfangsmaterial der Firma Hitachi eingesetzt.

### Auftrag der Bildempfangsschicht

Die mit einer Zwischenschicht versehenen Trägermaterialien aus Beispiel 1, Beispiel 2 und Vergleichsbeispiel V1 wurden nach einer Corona-Vorbehandlung zur Bildung der Bildempfangsschicht mit der folgenden Beschichtungsmasse aus wäßriger Lösung mit einem Walzenauftragsaggregat beschichtet:

### Rezeptur:

| | |
|---|---|
| Acrylat-Copolymer (Primal HG 44) 40 Gew.-%ige wäßrige Dispersion | 53,8 Gew.-% |
| Oxidiertes Polyethylen (Südranol 340) 30 Gew.-%ige wäßrige Dispersion | 27,6 Gew.-% |
| Kieselsäure (Syloid ED50) 15 Gew.-% in Wasser | 11,1 Gew.-% |
| Titandioxid (Rutil RN40) 40 Gew.-% in Wasser | 4,1 Gew.-% |
| Fluortensid (FT-248) | 3,4 Gew.-% |

Die Maschinengeschwindigkeit war 130 m/Min., die Trocknungstemperatur betrug 110 ° C. Das Auftragsgewicht nach der Trocknung lag bei 5 - 7 g/m².

### Prüfergebnisse

Alle Bildempfangsmaterialien wurden einem thermischen Bildübertragungsverfahren unterzogen. Hierzu wurde der Colour-Video-Printer VY-25E der Fa. Hitachi eingesetzt unter Verwendung der Hitachi-Farbbänder.

Der Video-Printer hat folgende technische Daten:
- Bildspeicher: : PAL 1-Vollbild-Speicher
- Druckbild: : 64 Farbton-Bild Bildelemente: 540:620 Punkte
- Druckzeit: : 2 Minuten/Bild

Die Farbdichte der einzelnen Farben der erhaltenen Bilder wurde mit dem Original-Reflection-Densitometer SOS-45 gemessen.

Für die Prüfung der Alterungs- und Wärmebeständigkeit wurde ein Linienraster für die einzelnen Grundfarben gewählt und die Linienbreiten ausgemessen. Da die Meßergebnisse der einzelnen Grundfarben (cyan, magenta, gelb) nur geringfügig differenzierten, meist jedoch identisch waren, wird in der nachfolgenden Tabelle jeweils der gemittelte Wert der drei Grundfarben angegeben.

### Resumé:

Wie die Prüfergebnisse belegen, zeigen die bebilderten Bildempfangsmaterialien ohne vernetzte Zwischenschicht (Vergleichsbeispiele V1 und V3) deutlich geringere Wärme- und Alterungsbeständigkeit als die erfindungsgemäßen, was in einer Zunahme der Strichbreite zum Ausdruck kommt.

Vernetzte Zwischenschichten, kombiniert mit vernetzten Bildempfangsschichten, ergeben Bilder mit stark verringerter Farbdichte; die niedrigeren Werte der Farbdichte bedeuten blassere Farben.

## Patentansprüche

1. Bildempfangsmaterial für thermische Farbstoffübertragungsverfahren, bestehend aus einem Trägermaterial, einer Zwischenschicht und einer Bildempfangsschicht und gegebenenfalls weiteren Schichten, dadurch gekennzeichnet, daß die Zwischenschicht aus einem vernetzten Material besteht, welches ohne Verwendung von organischen Lösungsmitteln erzeugt ist, und die Bildempfangsschicht aus unvernetztem Material besteht, welche ohne Verwendung von organischen Lösungsmitteln erzeugt ist.

2. Bildempfangsmaterial nach Anspruch 1, dadurch gekennzeichnet, daß das vernetzte Material der Zwischenschicht ein vernetzter Lack ist, dessen Vernetzung durch energiereiche Strahlung erfolgt ist, welche eine Elektronenstrahlung oder eine UV-Strahlung ist.

3. Bildempfangsmaterial nach Anspruch 1 und 2, dadurch gekennzeichnet, daß die Zwischenschicht mindestens aus Monomeren, Oligomeren und/oder Prepolymeren erzeugt ist.

4. Bildempfangsmaterial nach Anspruch 1 und 2, dadurch gekennzeichnet, daß die Zwischenschicht ohne Verwendung von Monomeren erzeugt ist.

5. Bildempfangsmaterial nach Anspruch 1 bis 4, dadurch gekennzeichnet, daß die Zwischenschicht über eine oder mehrere vernetzbare Vinyl-, Allyl-, Acryl- und/oder Methacrylverbindungen vernetzt ist.

6. Bildempfangsmaterial nach Anspruch 5, dadurch gekennzeichnet, daß die vernetzbaren Verbindungen zu mehr als 50 Gew.-% (Meth-)Acrylsäureester sind.

7. Bildempfangsmaterial nach Anspruch 1 bis 6, dadurch gekennzeichnet, daß die Zwischenschicht bis zu 80 Gew-% Weißpigmente aus der Gruppe der Carbonate, Oxide, Sulfate oder Sulfite der Elemente Calcium, Magnesium, Barium, Strontium, Zink oder Titan enthält.

8. Bildempfangsmaterial nach Anspruch 7, dadurch gekennzeichnet, daß das Weißpigment Titandioxid ist.

9. Bildempfangsmaterial nach Anspruch 1 bis 8, dadurch gekennzeichnet, daß die Zwischenschicht zusätzliche Hilfsmittel wie optische Aufheller, Mattierungsmittel, Farbstoffe, nicht vernetzbare Harze und Photoinitiatoren in Mengen von weniger als 20 Gew.-% enthält.

10. Bildempfangsmaterial nach Anspruch 1 bis 9, dadurch gekennzeichnet, daß unter der Zwischenschicht eine Sperrschicht aufgebracht ist.

11. Bildempfangsmaterial nach Anspruch 10, dadurch gekennzeichnet, daß die Sperrschicht aus Polyolefin besteht.

12. Verfahren zur Herstellung eines Bildempfangsmaterials für thermische Farbstoffübertragungsverfahren, bestehend aus einem Trägermaterial, einer Zwischenschicht und einer Bildempfangsschicht und gegebenenfalls weiteren Schichten, dadurch gekennzeichnet, daß das Trägermaterial den folgenden Verfahrensschritten unterworfen wird:
1. Coronavorbehandlung der Oberfläche.
2. Beschichtung mit einem strahlenvernetzbaren, lösungsmittelfreien Lack und
3. Vernetzung des Lackes durch eine energiereiche Strahlung zur Bildung der Zwischenschicht.
4. Coronabehandlung der vernetzten Zwischenschicht.
5. Beschichtung der Zwischenschicht mit einer wäßrigen,lösungsmittelfreien Beschichtungsmasse und
6. Trocknung der wäßrigen Beschichtungsmasse zur Bildempfangsschicht.

13. Verfahren nach Anspruch 12, dadurch gekennzeichnet, daß die energiereiche Strahlung eine Elektronenstrahlung oder eine UV-Strahlung ist.

14. Verfahren nach Anspruch 12 und 13, dadurch gekennzeichnet, daß die Beschichtung mit einem strahlenvernetzbaren, lösungsmittelfreien und monomerfreien Lack bei erhöhter Temperatur der Beschichtungsmasse erfolgt, wobei die Temperatur vorzugsweise zwischen 30° und 60° C liegt.

15. Verfahren nach Anspruch 12 bis 14, dadurch gekennzeichnet, daß die Vernetzung des Lackes durch energiereiche Strahlung dann erfolgt, wenn der Lack sich im Kontakt mit einer hochglänzenden Metalloberfläche befindet.

## Claims

1. Image receiving material for dye diffusion thermal transfer processes consisting of a carrier material, an intermediate layer and an image receiving layer and optionally other layers, characterized in that the intermediate layer consists of a crosslinked material produced without using organic solvents and the image receiving layer consists of an uncrosslinked material produced without using organic solvents.

2. Image receiving material according to Claim 1, characterized in that the crosslinked material of the intermediate layer is a crosslinked lacquer crosslinking is accomplished through the use of high-energy radiation, which is an electron beam or UV radiation.

3. Image receiving material according to Claims 1 and 2, characterized in that the intermediate layer is produced at least from monomers, oligomers, and/or prepolymers.

4. Image receiving material according to Claims 1 and 2, characterized in that the intermediate layer is produced without using monomers.

5. Image receiving material according to Claims 1 to 4, characterized in that the intermediate layer is crosslinked by means of one or more crosslinkable vinyl, allyl, acryl and/or methacryl compounds.

6. Image receiving material according to Claim 5, characterized in that the crosslinkable compounds consist of more than 50 wt% (meth)acrylate esters.

7. Image receiving material according to Claims 1 to 6, characterized in that the intermediate layer consists of up to 80 wt% white pigments from the group of carbonates, oxides, sulfates or sulfites of the elements calcium, magnesium, barium, strontium, zinc or titanium.

8. Image receiving material according to Claim 7, characterized in that the white pigment is titanium dioxide.

9. Image receiving material according to Claims 1 to 8, characterized in that the intermediate layer also contains additional additives such as optical brighteners, delustering agents, dyes, uncrosslinkable resins and photoinitiators in amounts of less than 20 wt%.

10. Image receiving material according to Claims 1 to 9, characterized in that a barrier layer is applied beneath the intermediate layer.

11. Image receiving material according to Claim 10, characterized in that the barrier layer consists of polyolefin.

12. Process for producing an image receiving material for dye diffusion thermal transfer processes consisting of a carrier material, an intermediate layer and an image receiving layer and optionally other layers, characterized in that the carrier material is subject to the following process steps:
1. Corona pretreatment of the surface;
2. Coating with a radiation crosslinkable solvent free lacquer; and
3. Crosslinking the lacquer by means of high energy radiation to form the intermediate layer;
4. Corona treatment of the crosslinked intermediate layer;
5. Coating the intermediate layer with an aqueous solvent free coating composition; and
6. Drying the aqueous coating composition to form the image receiving layer.

13. Process according to Claim 12, characterized in that the high energy radiation is electron radiation or UV radiation.

14. Process according to Claims 12 and 13, characterized in that the coating is applied with a radiation crosslinkable solvent free, monomer free lacquer at an elevated temperature of the coating composition, preferably between 30°C and 60°C.

15. Process according to Claims 12 to 14, characterized in that the crosslinking of the lacquer is accomplished by means of high energy radiation when the lacquer is in contact with a high gloss metal surface.

## Revendications

1. Matériau récepteur d'image pour le procédé de transfert thermique de colorants constitué d'un matériau de support, d'une couche intermédiaire et d'une couche de réception d'image et éventuellement d'autres couches, caractérisé en ce que la couche intermédiaire est constituée d'une matière réticulée, qui est produite sans utilisation d'un solvant organique, et que la couche de réception d'image est constituée d'une matière non réticulée, qui est obtenue sans utilisation d'un solvant organique.

2. Matériau récepteur d'image selon la revendication 1, caractérisé en ce que la matière réticulée de la couche intermédiaire est une laque réticulée, pour laquelle la réticulation est obtenue par rayonnement de haute énergie, constitué par un faisceau d'électrons ou un rayonnement UV.

3. Matériau récepteur selon les revendications 1 et 2, caractérisé en ce que la couche intermédiaire au moins est préparée à partir de monomères, d'oligomères et ou de prépolymères.

4. Matériau selon les revendication 1 et 2, caractérisé en ce que la couche intermédiaire est préparée sans utilisation de monomères.

5. Matériau récepteur d'image selon les revendications 1 à 4 caractérisé en ce que la couche intermédiaire est réticulée avec un ou plusieurs composés vinyliques, allyliques, acryliques et/ou méthacryliques réticulables.

6. Matériau récepteur d'image selon la revendication 5 caractérisé en ce que les composés réticulables sont constitués de plus de 50 % en poids d'ester (méthyl)-acrylate.

7. Matériau récepteur d'image selon les revendications 1 à 6 caractérisé en ce que la couche intermédiaire contient jusqu'à 80% en poids de pigments blancs choisis parmi le groupe constitué par les carbonates, oxydes, sulfates ou sulfites des éléments calcium, magnésium, baryum, strontium, zinc ou titane.

8. Matériau récepteur d'image selon la revendication 7 caractérisé en ce que le pigment blanc est du dioxyde de titane.

9. Matériau récepteur d'image selon les revendications 1 à 8 caractérisé en ce que la couche intermédiaire comprend des additifs tel des agents d'azurage optique, des colorants, des résines non réticulables et des photoinitiateurs en quantité inférieure à 20% en poids.

10. Matériau récepteur d'image selon les revendications 1 à 9 caractérisé en ce que sous la couche intermédiaire on prévoit une couche d'arrêt.

11. Matériau récepteur d'image selon la revendication 10 caractérisé en ce que la couche d'arrêt est constituée d'une polyoléfine.

12. Procédé de fabrication d'un matériau récepteur d'image pour le procédé de transfert thermique de colorants, constitué d'un matériau de support, d'une couche intermédiaire et d'une couche de réception d'image et éventuellement d'autres couches, caractérisé en ce que le matériau de support est soumis aux étapes de procédé suivants :
- pré-traitement corona de la surface
- enduction avec une laque sans solvant pouvant être réticulée par rayonnement et
- réticulation de la laque par un rayonnement de haute énergie pour former la couche intermédiaire
- traitement corona de la couche intermédiaire réticulée
- enduction de la couche intermédiaire avec une masse aqueuse de recouvrement libre de solvant et
- séchage de la masse aqueuse pour obtenir la couche de réception d'image.

13. Procédé selon la revendication 12, caractérisé en ce que le rayonnement de haute énergie est constitué d'un faisceau d'électrons ou d'un rayonnement UV.

14. Procédé selon les revendications 12 et 13, caractérisé en ce que l'enduction avec une laque réticulable par rayonnement, libre de solvant et de monomère, est réalisée à une température élevée de la masse de recouvrement, et dans lequel la température se situe de préférence entre 30 et 60° C.

15. Matériau selon les revendications 12 à 14 caractérisé en ce que la réticulation de la laque par rayonnement hautement énergétique se produit quand la laque se trouve en contact avec une surface métallique de grande brillance.
